# EUROPÄISCHE PATENTSCHRIFT

(11) **EP 0 885 974 B1**
(45) Veröffentlichungstag und Bekanntmachung des Hinweises auf die Patenterteilung: **29.08.2001**
(21) Anmeldenummer: 98110734.5
(22) Anmeldetag: 12.06.1998
(51) Int. Cl.: C21D 8/02, B21B 1/26

(54) **Verfahren zum Walzen von Warmband in einer CSP-Anlage**
Process for rolling wide hot strip in a compact strip production line
Procédé pour le laminage de bandes larges à chaud dans une installation compacte de production de bandes

(30) Priorität: 16.06.1997 DE 19725434
(43) Veröffentlichungstag der Anmeldung: 23.12.1998
(73) Patentinhaber: SMS Demag AG, 40237 Düsseldorf (DE)
(72) Erfinder: Hensger, Karl-Ernst, Dr. Ing. habil., 40468 Düsseldorf (DE); Davis, Robert, BS Met. Eng r MBA, Wilmetle, IL 60091 (US)
(74) Vertreter: Valentin, Ekkehard, Dipl.-Ing.

(56) Entgegenhaltungen:
- EP-A- 0 266 564
- EP-A- 0 595 282
- WO-A-96/41024
- DE-A- 3 437 637
- GB-A- 2 187 475
- PATENT ABSTRACTS OF JAPAN vol. 014, no. 552 (M-1056), 7. Dezember 1990 & JP 02 235502 A (SUMITOMO METAL IND LTD), 18. September 1990
- PATENT ABSTRACTS OF JAPAN vol. 007, no. 126 (M-219), 31. Mai 1983 & JP 58 044903 A (KAWASAKI SEITETSU KK), 16. März 1983

## Beschreibung

Die Erfindung betrifft ein Verfahren zum Walzen von Warmbreitband aus stranggegossenen Dünnbrammen aus ferritisch-perlitisch mikrolegierten Baustählen mit einer Mikrolegierung mit Vanadium und/oder mit Niob und/oder mit Titan in einer CSP-Anlage, wobei der gegossene Brammenstrang, geteilt in Walzlängen, über einen Ausgleichsofen einer mehrgerüstigen CSP-Walzstraße zugeführt und dort kontinuierlich zu Warmbreitband ausgewalzt, in einer Kühlstrecke gekühlt und zu Bunden gehaspelt wird.

Aus der EP 05 95 282 A1 ist ein Verfahren zur Herstellung von warmgewalztem Stahlband aus stranggegossenem Vormaterial, vorzugsweise Dünnbrammen mit in einer Hitze aufeinander folgenden Arbeitsschritten eines CSP-Verfahrens bekannt, wobei zunächst die einen Ausgleichsofen verlassenden Dünnbrammen nach dem ersten Vorwalzstich in einer Vorwalzstraße auf Temperaturen über 1150 °C aufgeheizt werden.

Der Vorwalzstraße ist eine Rekristallisationszone mit beispielsweise einer Aufwickelvorrichtung und einer Abwickelvorrichtung nachgeordnet, in der durch die mögliche materialspezifische längere Verweilzeit das Walzgut rekristallisiert, so dass unverfestigtes entspanntes Material für die Fertigstraße zur Verfügung steht.

Danach wird das vorgewalzte Band so gekühlt, dass die Temperatur für den ersten Stich in der Fertigstraße entsprechend des notwendigen Temperaturverlaufes in der Fertigstraße für alle Stahlqualitäten optimal eingestellt werden kann. Es folgt dann das Fertigwalzen in der Fertigstaße.

Das Walzen von Warmbreitband in einer CSP-Anlage (CSP = Compact Strip Production), wobei stranggegossenes Vormaterial nach Unterteilung in Walzlängen über einen Ausgleichsofen direkt dem Walzwerk zugeführt wird, ist aus der EP-A-0368048 bekannt, wobei als Walzwerk ein mehrgerüstiges Walzwerk eingesetzt wird, in das die auf eine Temperatur von 1100 °C bis 1130 °C im Ausgleichsofen gebrachten Walzlängen in aufeinander folgenden Arbeitsschritten mit dazwischen liegender Entzunderung fertig gewalzt werden.

Um eine Verbesserung der Festigkeit- und Zähigkeitseigenschaften sowie der damit verbundenen wesentlichen Erhöhung der Streckgrenzwerte und der Kerbschlagzähigkeit eines Walzproduktes aus Stahl zu erreichen, wird in der EP-A-0413163 vorgeschlagen, das Walzgut thermomechanisch zu behandeln.

Bei der thermomechanischen Umformung werden im Gegensatz zum normalisierenden Umformen, bei der die Endumformung im Bereich der Normalglühtemperatur mit vollständiger Rekristallisation des Austenits stattfindet, Temperaturbereiche für eine gezielte Umformrate eingehalten, bei denen der Austenit nicht oder nicht wesentlich rekristallisiert, d. h. in jedem Fall liegt vor der eigentlichen thermomechanischen Behandlung des Walzgutes ein Austenit-Gefüge vor, das entweder keine oder nur geringe Anteile von Keimen oder Gefügeanteilen der bei niedrigerer Temperatur beständigen Phase enthält.

Die Einstellung dieses Ausgangsgefüges kann dabei unmittelbar aus der Gießwärme oder in einem Vorwärmofen von Raumtemperatur oder einer Zwischentemperatur aus erfolgen.

Nach dem in der EP-A-0413163 vorgeschlagenen Verfahren beginnt die Umformung des Walzgutes im Temperaturbereich des stabilen Austenits und wird bis dicht oberhalb der Aᵣ₃-Temperatur fortgesetzt.

Um in den für die thermomechanische Walzung günstigsten Temperaturbereich zu kommen, wird die Anstichtemperatur des Walzgutes in Abhängigkeit vom gewünschten Umformgrad festgelegt.

Wesensmerkmal der thermomechanischen Behandlung ist die Nutzung der plastischen Deformation nicht nur zur Herstellung einer definierten Produktgeometrie, sondern insbesondere zur Einstellung einer gewünschten Realstruktur und damit zur Gewährleistung definierter Werkstoffeigenschaften, wobei nicht rekristallisierter Austenit zur polymorphen gamma (gamma) - aLpha (α) - Umwandlung kommt (bei der normalisierenden Umformung ist der Austenit bereits rekristallisiert).

Herkömmliche Brammen unterliegen bei Kalteinsatz vor ihrer Umformung in einem konventionellen Walzwerk den polymorphen Umwandlungen:
- Schmelze (L) → Ferrit (δ) → Austenit A₁ (gamma) →
- → Ferrit (α) → Austenit A₂ (gamma)
während für die CSP-Technologie gilt:
- Schmelze (L) → Ferrit (δ) → Austenit A₁ (gamma)
mit einer höheren übersättigung des Mischkristalls Austenit und einem erhöhten Ausscheidungspotential für Karbonitride aus dem Austenit.

Es ist Aufgabe der Erfindung, eine spezifische Verfahrensstrategie für das thermomechanische Walzen in CSP-Anlagen zu entwickeln, um die Besonderheiten der Gefügeentwicklung und die dadurch abgeleiteten Werkstoffeigenschaften durch das Direktwalzen ohne Zwischenkühlung und nachfolgendes Wiedererwärmen beim Walzen von CSP-Brammen in CSP-Anlagen optimal zu nutzen.

Die gestellte Aufgabe wird verfahrenstechnisch durch die Maßnahmen des Anspruchs 1 gelöst. Zur Erzielung optimaler mechanischer Eigenschaften am Warmbreitband wird durch thermomechanisches Walzen eine kontrollierte Gefügeentwicklung beim Durchlauf der Dünnbrammen durch die CSP-Anlage durchgeführt mit folgen den Verfahrensschritten:
a) Änderung der Gussstruktur durch Einstellung definierter Temperatur- und Formänderungsbedingungen bei der ersten Umformung, wobei die Temperatur oberhalb der Rekristallisations-Stop-Temperatur (T_{R}) liegt, so dass ohne Unterbrechung des kontinuierlichen Wabuns während und/oder nach der ersten Umformung eine vollständige (dynamische und/oder meta-dynamische und/oder statische) Rekristallisation des Gussgefüges vor Beginn des zweiten Umformschrittes erfolgt;
b) Umformung in den letzen Walzgerüsten bei Temperaturen unterhalb der T_{R}-Temperatur, wobei die Umformung einen Betrag von 30 % nicht unterschreiten soll und die Endwalztemperatur nahe bei der Aᵣ₃-Temperatur (Temperatur der Austenit/Ferrit-Umwandlung) liegt;
c) gesteuerte Abkühlung der Warmbreitbänder in der Kühlstrecke, vorzugsweise einer Laminar-Kühlstrecke, wobei bei einer Temperatur, die zwischen der Aᵣ₃-Temperatur und der B_{S}-Temperatur (Bainit-Start-Temperatur) liegt, die polymorphe Umwandlung des Austenits erfolgt.

Durch die erfindungsgemäßen Maßnahmen wird das thermomechanische Umformen in optimaler Weise auf die spezifischen Verfahrensparameter des CSP-Verfahrens mit seiner spezifischen thermischen Vorgeschichte ausgerichtet. Bei der Einstellung der Temperatur und der Formänderungbedingungen sind insbesondere dabei die grundsätzlichen Unterschiede zum konventionellen Walzen zu beachten:
- in die Fertigstraße eines konventionellen Walzwerkes läuft eine in der Vorstraße vorgewalzte (plastisch deformierte) Bramme mit rekristallisiertem Gefüge ein,
- in die CSP-Fertigstraße wird die Dünnbramme mit Gussgefüge eingeführt,
- die Oberflächenbeschaffenheit einer CSP-Dünnbramme unterscheidet sich deutlich von einer vorgewalzten Bramme (beispielsweise durch ihre Topologie).

Durch diese Unterschiede ergeben sich auch Unterschiede bei den durch die Warmumformung ausgelösten Festkörperreaktionen durch beispielsweise
- unterschiedliche Beweglichkeit der Großwinkelgrenzen,
- unterschiedliches Mischkristall- und Ausscheidungsverhalten,
- unterschiedlicher Diffusionsmechanismus und -kinetik durch den unterschiedlichen Charakter der Grenzflächen und chemischen Inhomogenitäten, die gleichfalls bei der Einstellung der Verfahrensparameter zu beachten sind.

Gemäß der Erfindung wird die erste Umformung bei einer Temperatur oberhalb der Rekristallisations-Stop-Temperatur (T_{R}) vorgenommen, so dass während und/oder nach dieser ersten Umformung eine vollständige Rekristallisation des Gussgefüges erfolgt. Die Rekristallisation kann dabei dynamisch und/oder metadynamisch und/oder statisch stattfinden.

Wichtig ist dabei gemäß der Erfindung, dass diese Rekristallisation vollständig abgeschlossen ist, bevor die nächste Umformung durchgeführt wird. Wenn der Abstand der Gerüste und die Walzgeschwindigkeit für die benötigte Zeitspanne nicht ausreicht, dann kann nach einer vorteilhaften Ausgestaltung der Erfindung das nächste Walzgerüst geöffnet werden, so dass bis zum übernächsten Walzgerüst, in dem dann die zweite Umformung durchgeführt wird, genügend Zeit zur Verfügung steht. Die Öffnung des Walzgerüstes schließt seine Nutzung als Treiber dabei nicht aus.

Die weitere Umformung in den letzten Walzgerüsten der CSP-Walzstraße erfolgt dann bei Temperaturen unterhalb der Rekristallisations-Stop-Temperatur (TR), um den Austenit vor seiner polymorphen Umwandlung zu verfestigen. Die austenitverfestigende Umformung soll dabei einen Betrag von 30 % nicht unterschreiten. Die Endwalztemperatur liegt nahe bei der Aᵣ₃-Temperatur.

Die polymorphe Umwandlung des Austenits erfolgt dann anschließend bei der abschließenden Kühlung in beispielsweise einer Laminarkühlstrecke bei einer Temperatur, die zwischen der Aᵣ₃-Temperatur (Temperatur der Austenit-Ferrit-Umwandlung) und der B_{S}-Temperatur (Bainit-Starttemperatur) liegt.

Eine weitere Verbesserung der mechanischen Eigenschaften kann durch weitere gesteuerte Abkühlung des gewickelten Bundes, wobei insbesondere die Ausscheidungsvorgänge gezielt beeinflusst werden, erreicht werden.

Die zweite Umformung, die gegebenenfalls erst im dritten Walzgerüst durchgeführt wird, kann gemäß der Erfindung bevorzugt der Auslösung eines zweiten Rekristallisationszyklus dienen, der zu einer weiteren Gefügefeinung und Gefügehomogenisierung führt, bevor neuerlich umgeformt wird. Zu diesem Zweck kann das nachfolgende Walzgerüst ebenfalls geöffnet werden, das dann gleichfalls bei Bedarf als Treiber genutzt werden kann. Die Temperatur liegt bei dieser zweiten Umformung gleichfalls oberhalb der T_{R}-Temperatur.

Eine Anlage zur Durchführung des Verfahrens der Erfindung besteht aus einer CSP-Anlage, in der gegossene Dünnbrammen im Direkteinsatz (ohne Zwischenkühlung und nachfolgendes Wiedererwärmen) in einer mehrgerüstigen CSP-Walzstaße umgeformt werden, und in der eine kontrollierte Gefügeentwicklung in der CSP-Walzstraße, in der Kühlstrecke und in der Haspel zur Erzielung optimaler mechanischer Eigenschaften am Warmbreitband möglich ist, wobei insbesondere zwischen der ersten und der zweiten Umformung sowie bei Bedarf auch zwischen der zweiten und der dritten Umformung eine für eine vollständige Rekristallisation erforderliche variable Zeitspanne einstellbar ist.

Nachfolgend wird anhand einer Zeichnungsfigur das Verfahren der Erfindung mit einem Fallbeispiel näher erläutert.

In der Zeichnungsfigur ist eine CSP-Anlage dargestellt, in der ein etwa 6 mm starkes Warmbreitband aus hochfestem Baustahl durch thermomechanisches Walzen hergestellt wird.

Die aus der Gießanlage (1) austretenden Dünnbrammen (13) werden mit einer Schneidvorrichtung (2) in Walzlängen unterteilt und in einen Ausgleichsofen (3) eingeführt, in der sie auf eine Temperatur von etwa 1130 °C gebracht werden.

Die erste Umformung wird mit einer Stichabnahme von 50 % im ersten Walzgerüst (4) bei einer Umformtemperatur von 1080 °C durchgeführt. Um die gewünschte Rekristallisation vollständig bis zur zweiten Umformung zum Abschluss zu bringen, ist das zweite Walzgerüst (5) geöffnet und dient lediglich als Treiber.

Die zweite Umformung wird dann im dritten Walzgerüst (6) mit einer Stichabnahme von 40 % bei einer Umformtemperatur von 1030 °C durchgeführt. Da hier die Umformung zu einer weiteren Rekristallisation genutzt wird, ist das nachfolgende vierte walzgerüst (7) gleichfalls geöffnet und dient nur als Treiber.

Die weiteren Umformstufen sind
- dritte Umformung im fünften Walzgerüst (8) mit einer Stichabnahme von 30 % bei einer Umformtemperatur von 900 °C,
- vierte Umformung im sechsten Walzgerüst (9) mit einer Stichabnahme von 25 % bei einer Umformtemperatur von 840 °C,
- fünfte Umformung im siebten Walzgerüst (10) mit einer Stichabnahme von 15 % bei einer Umformtemperatur von 800 °C.

Danach wird das Warmbreitband in einer Laminar-Kühlstrecke (11) auf 600 °C (Haspeltemperatur) abgekühlt und in einer Unterflur-Haspelanlage (12) zu einem Bund aufgewickelt.

In der Zeichnungsfigur sind für die einzelnen Verfahrensschritte die entsprechenden Temperaturbereiche dargestellt. Die Zeitspanne (I) zwischen der ersten und der zweiten Umformung dient einer ersten Rekristallisationsphase, die Temperatur T ist dabei größer als die T_{R}-Temperatur.

Die Zeitspanne (II) zwischen der zweiten Umformung und der dritten Umformung dient der zweiten Rekristallisationsphase mit gleichfalls einer Temperatur T, die größer als die T_{R}-Temperatur ist.

Die Zeitspanne (III) von der dritten Umformung bis zur letzten Umformung dient der Verfestigung des Austenits mit einer Temperatur T zwischen der T_{R}-Temperatur und der Aᵣ₃-Temperatur.

Der Zeitraum (IV) nach der letzten Umformung, in der gekühlt wird, dient der polymorphen Umwandlung des Austenits. Die Temperatur T liegt hierbei zwischen der Aᵣ₃-Temperatur und der B_{S}-Temperatur.

Die im obigen Fallbeispiel aufgeführten Parameter stellen nur mögliche Parameter für eine bestimmte Stahlsorte dar, wobei weitere Parameter, wie beispielsweise Walzendurchmesser, Walzgeschwindigkeit, Abstände der Walzgerüste voneinander mit zu berücksichtigen sind, um eine optimale Gefügebeeinflussung durch die thermomechanische Umformung zu erreichen.

## Patentansprüche

1. Verfahren zum Walzen von Warmbreitband aus stranggegossenen Dünnbrammen (13) aus ferritisch-perlitisch mikrolegierten Baustählen mit einer Mikrolegierung mit Vanadium und/oder mit Niob und/oder mit Titan in einer CSP-Anlage, wobei der gegossene Brammenstrang (13), geteilt in Walzlängen, über einen Ausgleichsofen (3) einer mehrgerüstigen CSP-Walzstraße (4 - 10), in der mehrere Walzgerüste ohne Vorgerüst unmittelbar hintereinander ohne eine zwischengeschaltete thermische Behandlungsvorrichtung angeordnet sind, mit Gussgefüge zugeführt und dort kontinuierlich zu Warmbreitband ausgewalzt, in einer Kühlstrecke (11) gekühlt und zu Bunden gehaspelt (12) wird, wobei zur Erzielung optimaler mechanischer Eigenschaften am Warmbreitband durch thermo-mechanisches Walzen eine kontrollierte Gefügeentwicklung beim Durchlauf der Dünnbramme durch die CSP-Anlage durchgeführt wird, mit den Verfahrensschritten:
a) Änderung der Gussstruktur durch Einstellung definierter Temperatur- und Formänderungsbedingungen bei der ersten Umformung (4), wobei die Temperatur oberhalb der Rekristallisations-Stop-Temperatur (T_{R}) liegt, so dass ohne Unterbrechung des kontinuierlichen Walzens während und/oder nach der ersten Umformung (4) eine vollständige (dynamische und/oder meta-dynamische und/oder statische) Rekristallisation des Gussgefüges vor Beginn des zweiten Umformschrittes (6) erfolgt;
b) Umformung in den letzen Walzgerüsten (8 - 10) bei Temperaturen unterhalb der T_{R}-Temperatur, wobei die Umformung einen Betrag von 30 % nicht unterschreitet und die Endwalztemperatur nahe bei der Aᵣ₃-Temperatur (Temperatur der Austenit/Ferrit-Umwandlung) liegt;
c) gesteuerte Abkühlung der Warmbreitbänder in der Kühlstrecke (11), vorzugsweise einer Laminar-Kühlstrecke, wobei bei einer Temperatur, die zwischen der Aᵣ₃-Temepratur und der Bs-Temperatur (Bainit-Start-Temperatur) liegt, die polymorphe Umwandlung des Austenits erfolgt.

2. Verfahren nach Anspruch 1, **dadurch gekennzeichnet,** dass bei Bedarf zur Bereitstellung der für die Rekristallisation der ersten Umwandlung erforderlichen Zeit das zweite Walzgerüst (5) geöffnet ist und bei Bedarf nur als Treiber genutzt wird.

3. Verfahren nach Anspruch 1 oder 2, **dadurch gekennzeichnet,** dass nach der Rekristallisation des Gussgefüges infolge der ersten Umformung (4) durch die zweite Umformung (6) ein zweiter Rekristallisationszyklus ausgelöst wird.

4. Verfahren nach Anspruch 3, **dadurch gekennzeichnet,** dass zur Bereitstellung der für die Rekristallisation durch den zweiten Umformschritt (6) erforderlichen Zeit das folgende Walzgerüst (7) geöffnet ist und bei Bedarf nur als Treiber genutzt wird.

## Revendications

1. Procédé pour le laminage de bandes larges à chaud à partir de brames minces de coulée continue (13) en acier de construction ferritique-perlitique microallié avec un microalliage de vanadium et/ou de niobium et/ou de titane dans une installation du type CSP ("Compact Strip Production"), dans lequel la brame coulée (13), subdivisée en longueurs à laminer, est amenée via un four de compensation (3) à un train de laminage (4-10) du type CSP à plusieurs cages, dans lequel sont agencées plusieurs cages de laminage sans cage préliminaire immédiatement les unes derrière les autres et sans dispositif de traitement thermique intermédiaire, avec la structure résultant de la coulée, et est laminée en continu dans ce train de laminage pour former une bande large à chaud, refroidie dans un trajet de refroidissement (11) puis enroulée (12) en bobine, dans lequel, afin d'atteindre des propriétés mécaniques optimum au niveau de la bande large à chaud, on procède par laminage thermo-mécanique à un développement contrôlé de la structure lors de la traversée de la brame mince à travers l'installation CSP, avec les opérations de procédé suivantes :
a) on modifie la structure résultant de la coulée en établissant des conditions définies de température et de modification de forme lors de la première déformation (4), la température étant située au-dessus de la température d'arrêt de recristallisation (T_{R}), de sorte que sans interruption du laminage continu pendant et/ou après la première déformation (4) se produit une recristallisation complète (dynamique et/ou méta-dynamique et/ou statique) de la structure résultant de la coulée avant le commencement de la deuxième opération de déformation (6) ;
b) on déforme dans les dernières cages de laminage (8-10) à des températures au-dessous de la température T_{R}, cette déformation ne passant pas au-dessous d'une valeur de 30 %, et la température de laminage final est proche de la température Aᵣ₃ (température de la transformation austénite/ferrite) ;
c) on refroidit de façon commandée les bandes larges à chaud dans le trajet de refroidissement (11), de préférence un trajet de refroidissement laminaire, de sorte que vers une température située entre la température Aᵣ₃ et à la température B_{S} (température de départ de la bainite), se produit la transformation polymorphe de l'austénite.

2. Procédé selon la revendication 1, **caractérisé en ce que**, en cas de besoin, pour ménager le temps nécessaire pour la recristallisation de la première transformation, on ouvre la deuxième cage de laminage (5) et on l'utilise si besoin uniquement comme entraînement.

3. Procédé selon l'une ou l'autre des revendications 1 et 2, **caractérisé en ce qu**'après la recristallisation de la structure résultant de la coulée à la suite de la première déformation (4) on déclenche par la deuxième déformation (6) un deuxième cycle de recristallisation.

4. Procédé selon la revendication 3, **caractérisé en ce que** pour ménager le temps nécessaire pour la recristallisation par la deuxième opération de déformation (6), on ouvre la cage de laminage suivante (7) et on l'utilise si besoin uniquement comme entraînement.

## Claims

1. Method of rolling hot wide strip from continuously cast thin slabs (13) of ferritic/pearlitic micro-alloyed constructional steels with a micro-alloying with vanadium and/or niobium and/or titanium in a compact strip production plant, wherein the cast slab strip (13), divided into roll lengths, is fed with cast structure by way of a compensating oven (3) of a multi-stand compact strip production rolling train (4 to 10), in which several roll stands are arranged directly one after the other without a preliminary stand and without an interposed thermal treating device, and continuously rolled out there into hot wide strip, cooled in a cooling path (11) and wound up into coils (12), wherein for attainment of optimum mechanical properties at the hot wide strip a controlled structural development is carried out by thermo-mechanical rolling during passage of the thin slabs through the compact strip production plant by the method steps:
a) changing the cast structure by setting defined temperature and shape change conditions in the first reshaping (4), wherein the temperature lies above the recrystallisation strip temperature (T_{R}) so that a complete (dynamic and/or metadynamic and/or static) recrystallisation of the cast structure takes place before the beginning of the second reshaping step (6), without interruption of the continuous rolling, during and/or after the first reshaping (4);
b) reshaping in the last roll stands (8 to 10) at temperatures below the T_{R} temperature, wherein the reshaping does not go below an amount of 30% and the final rolling temperature lies near the Aᵣ₃ temperature (temperature of the austenitic/ferritic conversion);
c) controlled cooling of the hot wide strips in the cooling path (11), preferably a laminar cooling path, wherein the polymorphic conversion of the austenite takes place at a temperature which lies between the Aᵣ₃ temperature and the B_{S} temperature (bainite start temperature).

2. Method according to claim 1, **characterised in that** if needed the second roll stand (5) is opened for providing the time required for the recrystallisation of the first conversion and if needed is used only as a driver.

3. Method according to claim 1 or 2, **characterised in that** after recrystallisation of the cast structure in consequence of the first shaping (4) a second recrystallisation is triggered by the second reshaping (6).

4. Method according to claim 3, **characterised in that** the following roll stand (7) is opened for providing the time required for the recrystallisation by the second reshaping step (6) and if needed is used only as a driver.
